# EUROPÄISCHE PATENTANMELDUNG

(11) **EP 3 978 634 A1**
(43) Veröffentlichungstag der Anmeldung: **06.04.2022**
(21) Anmeldenummer: 21197030.6
(22) Anmeldetag: 16.09.2021
(51) Int. Cl.: C21D 1/18, B21D 22/00, C21D 1/673, C21D 7/13, C21D 9/48, C22C 38/04, C22C 38/06, C21D 9/00, F27B 9/02

(54) **VERFAHREN ZUR HERSTELLUNG EINES ZUMINDEST TEILWEISE PRESSGEHÄRTETEN STAHLBLECHBAUTEILS UND ZUMINDEST TEILWEISE PRESSGEHÄRTETES STAHLBLECHBAUTEIL**

(30) Priorität: 01.10.2020 DE 102020212465
(71) Anmelder: ThyssenKrupp Steel Europe AG, 47166 Duisburg (DE)
(72) Erfinder: Rosenstock, Dirk, 45355 Essen (DE); Banik, Janko, 58762 Altena (DE)
(74) Vertreter: ThyssenKrupp Steel Europe AG

(57) **Zusammenfassung**

Die Erfindung betrifft ein Verfahren zur Herstellung eines zumindest teilweise vergüteten Stahlblechbauteils, wobei das Verfahren folgende Schritte umfasst: Bereitstellen eines Stahlblechs, zumindest teilweises Austenitisieren des Stahlblechs bei einer Temperatur von mindestens Ac1, zumindest teilweises Härten des zumindest teilweise austenitisierten Stahlblechs zu einem zumindest teilweise gehärteten Stahlblechbauteil, wobei das zumindest teilweise austenitisierte Stahlblech auf eine Temperatur unterhalb Ms abgekühlt wird, zumindest teilweises Anlassen des zumindest teilweise gehärteten Stahlblechbauteils bei einer Temperatur von weniger als Ac1 zur Herstellung eines zumindest teilweise vergüteten Stahlblechbauteils. Weiterhin ist ein zumindest teilweise vergütetes Stahlblechbauteil Gegenstand der Erfindung.

## Beschreibung

Die Erfindung betrifft ein Verfahren zur Herstellung eines zumindest teilweise vergüteten Stahlblechbauteils, wobei das Verfahren folgende Schritte umfasst:
- Bereitstellen eines Stahlblechs,
- zumindest teilweises Austenitisieren des Stahlblechs bei einer Temperatur von mindestens Ac3,
- zumindest teilweises Presshärten des zumindest teilweise austenitisierten Stahlblechs zu einem zumindest teilweise pressgehärteten Stahlblechbauteil, wobei das zumindest teilweise austenitisierte Stahlblech auf eine Temperatur unterhalb von Ms abgekühlt wird.

Weiterhin ist ein zumindest teilweise pressgehärtetes Stahlblechbauteil Gegenstand der Erfindung.

Die Herstellung von Stahlblechbauteilen mittels Warmumformen hat sich bereits industriell etabliert, insbesondere zur Herstellung von Karosserieteilen wie zum Beispiel zur Herstellung von sicherheitsrelevanten A-Säulen, B-Säulen oder Längs- als auch Querträgern. Diese Stahlblechbauteile können im direkten wie auch im indirekten Warmumformverfahren hergestellt werden. Dabei werden ebene Platinen (direkt) oder bereits vorgeformte bzw. endabmessungsnahe (kalt)geformte Halbzeuge/Teile (indirekt) aus einem Stahlblech, insbesondere aus einem härtbaren Stahlblech, auf eine Temperatur erwärmt, bei welcher abhängig von der Zusammensetzung des verwendeten Stahlblechs eine Gefügeumwandlung innerhalb des Stahlblechs eintritt. Mit Ac1 beginnt die Gefügeumwandlung in Austenit und mit Erreichen von Ac3 bzw. oberhalb von Ac3 liegt ein im Wesentlichen vollständig austenitisches Gefüge vor. Die Erwärmung oberhalb von mindestens Ac1 wird in Fachkreisen auch "Austenitisieren" genannt, insbesondere wenn eine vollständige Umwandlung in Austenit erfolgen soll (>= Ac3). Nach der Erwärmung wird das warme (austenitisierte) Stahlblech in ein Umformwerkzeug eingelegt und warm umgeformt. Dabei wird im Zuge oder nach Beendigung des Warmumformens das noch warme Stahlblech derart gekühlt, vorzugsweise innerhalb des Umformwerkzeugs, welches vorzugsweise aktiv gekühlt wird, so dass das Gefüge in ein hartes Gefüge aus Martensit und/oder Bainit, vorzugsweise im Wesentlichen aus Martensit, umwandelt. In Fachkreisen wird die Abkühlung respektive Abschreckung des Stahlblechs durch Einwirken eines (Härte-)Werkzeugs, welches die Endkontur des herzustellenden Blechbauteils aufweist, auch "Presshärten" genannt. Erwärmungs- und Abkühlkurven zur Einstellung der geforderten Gefügestruktur sind abhängig von der chemischen Zusammensetzung des verwendeten, härtbaren Stahlblechs und lassen sich aus sog. ZTA- bzw. ZTU-Schaubildern entnehmen bzw. ableiten. Mittels Warmumformung ist die Einstellung einer im Wesentlichen martensitischen Gefügestruktur mit hohen Festigkeiten möglich. Mit dem teilweisen bzw. teilbereichsweisen Presshärten von insbesondere Mangan-Bor-Stählen zur Herstellung von Strukturbauteilen im Fahrzeugbereich ist eine gute Balance zwischen Festigkeit und Gewicht gefunden worden.

Pressgehärtete Strukturbauteile haben jedoch den Nachteil, dass sie aufgrund des eingestellten harten Gefüges nur ein sehr geringes Dehnungsverhalten aufweisen. Um die Bruchdehnung eines Bauteils zu verbessern, ist es bekannt, die gehärteten Bauteile einem Anlassen zu unterziehen, wodurch das Bruchdehnungsverhalten verbessert werden kann, jedoch auch eine Reduzierung der durch das Härten eingestellte Festigkeit zur Folge hat, s. beispielsweise die Offenlegungsschrift DE 10 2008 055 514 A1 der Anmelderin.

Zusätzliche temperaturbedingte Maßnahmen zur Verbesserung der Eigenschaften an den bereits (press-)gehärteten Stahlblechbauteilen vorzunehmen, wirkt sich nachteilig auf die Prozesslaufzeit und somit auch auf die Kosten aus.

Aufgabe ist daher, ein Verfahren zur Verfügung zu stellen, welches die Herstellung eines zumindest teilweise pressgehärteten Stahlblechbauteils in einer Art und Weise erlaubt, dass das resultierende Stahlblechbauteil eine im Vergleich zum Stand der Technik verbesserte Eigenschaft aufweist und wirtschaftlich herstellbar ist.

Die Aufgabe wird mit einem Verfahren zur Herstellung eines zumindest teilweise pressgehärteten Stahlblechbauteils mit den Merkmalen des Anspruches 1, mit einem zumindest teilweise pressgehärteten Stahlblechbauteil mit den Merkmalen des Anspruches 12 sowie mit einem Strukturbauteil mit den Merkmalen des Anspruchs 15 gelöst.

Gemäß einer ersten Lehre der Erfindung zur Herstellung eines zumindest teilweise pressgehärteten Stahlblechbauteils umfasst das erfindungsgemäße Verfahren folgende Schritte:
- Bereitstellen eines Stahlblechs;
- zumindest teilweises Austenitisieren des Stahlblechs bei einer Temperatur von mindestens Ac3;
- zumindest teilweises Presshärten des zumindest teilweise austenitisierten Stahlblechs zu einem zumindest teilweise pressgehärteten Stahlblechbauteil, wobei das zumindest teilweise austenitisierte Stahlblech auf eine Temperatur unterhalb Ms abgekühlt wird, wobei das Stahlblech während des zumindest teilweise Austenitisierens zunächst mit mindestens einer ersten Temperatur T1 und anschließend mit mindestens einer zweiten Temperatur T2 mit T1 > T2 ausgesetzt wird, wobei das Stahlblech von der mindestens ersten Temperatur T1 zu der mindestens zweiten Temperatur T2 überführt wird, wenn während des zumindest teilweise Austenitisierens bei der mindestens ersten Temperatur T1 zumindest teilweise die Temperatur TB innerhalb des Stahlblechs T2 - 40 K <= TB <= T2 +40 K erreicht ist.

Durch die gezielte unterschiedliche Temperaturführung respektive durch das gezielte Beaufschlagen des Stahlblechs mit unterschiedlichen Temperaturen während des zumindest teilweise Austenitisierens des Stahlblechs kann positiv Einfluss auf die Eigenschaften, insbesondere auf die Duktilität und Zähigkeit genommen werden. Die Austenitkorngröße hat im Wesentlichen Einfluss auf diese genannten Eigenschaften, so dass erstrebenswert ist, während der Austenitisierung die Austenitkorngröße des Stahls durch eine Verringerung des Kornwachstums geringgehalten wird. Aus der geringen Austenitkorngröße kann sich bei der Gefügeumwandlung während des Presshärtens bei Unterschreitung der Martensit-StartTemperatur Ms auch eine geringe Korngröße des Martensits ergeben, so dass besonders feine und kurze Martensitlamellen erzeugt werden können.

Da der Austenit abhängig von Zeit und Temperatur seinem Gleichgewichtszustand, d. h. einer Verringerung der Fehler im Kristallgitter durch Verringerung und Auflösung der Korngrenzen durch Kornwachstum, entgegenstrebt, wäre von Vorteil, wenn die Erwärmungsdauer gering und die Temperatur zur Erwärmung so niedrig wie möglich gehalten werden könnte. Dadurch könnten mehr Korngrenzen innerhalb der Mikrostruktur verbleiben und die Korngröße respektive das Kornwachstum des Austenits könnte somit geringgehalten oder sogar verhindert werden. Durch eine geringere Korngröße kann ein Anstieg der Streckgrenze proportional zu (Korngröße)^{-1/2} erreicht werden, vgl. H. Berns, W. Theisen, "Eisenwerkstoffe - Stahl und Gusseisen", 3. Auflage 2006, Seite 87, Springer, Berlin Heidelberg, New York. Um die erforderlichen mechanischen Eigenschaften im resultierenden Stahlblechbauteil gewährleisten zu können, wäre es von Vorteil, während des Austenitisierens einen im Wesentlichen homogenen Austenit zu erzeugen

Erfindungsgemäß wird das Stahlblech zumindest teilweise zunächst bei mindestens einer ersten Temperatur T1 austenitisiert respektive erwärmt, wobei die erste Temperatur T1 insbesondere T1 > Ac3 + 70 K, vorzugsweise T1 > Ac3 + 90 K, bevorzugt T1 > Ac3 + 110 K ist, um das Stahlblech schneller zu erwärmen insbesondere mit einer Aufheizrate bis 700°C von mindestens 4 K/s, insbesondere von mindestens 6 K/s, vorzugsweise von mindestens 8 K/s, bevorzugt mindestens 10 K/s, besonders bevorzugt mindestens 12 K/s. Eine anschließende (Weiter-) Austenitisierung wird bei mindestens einer zweiten Temperatur T2 zwischen Ac3 und T1 durchgeführt, wobei das Stahlblech von der mindestens ersten Temperatur T1 zu der mindestens zweiten Temperatur T2 überführt wird, wenn während des zumindest teilweise Austenitisierens bei der mindestens ersten Temperatur T1 zumindest teilweise die Temperatur TB innerhalb des Stahlblechs T2 - 40 K <= TB <= T2 +40 K erreicht ist. Die anschließende Beaufschlagung des bereits erwärmten Stahlblechs mit der mindestens zweiten Temperatur T2 soll im Wesentlichen zur Einstellung eines homogenen Austenits dienen, ohne dass es zu einem wesentlichen temperaturinduzierten Kornwachstum der Austenitkörner in der zumindest teilweise austenitisierten Mikrostruktur des Stahlblechs kommt. Durch einen im Wesentlichen homogenen und feinen Austenit kann nach dem Presshärten auch ein im Wesentlicher homogener und feiner Martensit erzielt werden. Temperaturbeständige Gefügebestandteile, wie zum Beispiel Karbide in Form von TiC und/oder TiN, sowie lokale Seigerungen, die nicht bei der standardmäßigen Austenitisierung bei der Warmumformung auflösbar sind, sollen nicht in die Betrachtung eingehen und werden als herstellungsbedingte, unvermeidbare Gefügebestandteile (nach dem Presshärten) angegeben. Die Temperatur TB des Stahlblechs während der zumindest teilweisen Austenitisierung bei der mindestens ersten Temperatur kann insbesondere T2 - 35 K <= TB <= T2 + 20 K, vorzugsweise T2 - 30 K <= TB <= T2 + 5 K, bevorzugt T2 - 30 K <= TB <= T2 entsprechen, um überführt und mit der mindestens zweiten Temperatur T2 beaufschlagt zu werden.

Das zumindest teilweise Austenitisieren des Stahlblechs kann beispielsweise in einem Ofen, vorzugsweise in einem Durchlaufofen, bevorzugt in einem Rollenherdofen durchgeführt werden, wobei der Ofen in mindestens zwei unterschiedliche Temperaturzonen unterteilt werden kann.

Kenngrößen wie Ac3, Ms etc. sind abhängig von der verwendeten Stahlzusammensetzung und lassen sich aus sogenannten ZTU- bzw. ZTA-Diagrammen ableiten.

Weitere vorteilhafte Ausgestaltungen und Weiterbildungen gehen aus der nachfolgenden Beschreibung hervor. Ein oder mehrere Merkmale aus den Ansprüchen, der Beschreibung wie auch der Zeichnung können mit einem oder mehreren anderen Merkmalen daraus zu weiteren Ausgestaltungen der Erfindung verknüpft werden. Es können auch ein oder mehrere Merkmale aus den unabhängigen Ansprüchen durch ein oder mehrere andere Merkmale verknüpft werden.

Gemäß einer Ausgestaltung des erfindungsgemäßen Verfahrens ist T1 mindestens 40 K, insbesondere mindestens 70 K, vorzugsweise mindestens 100 K höher als T2, um beispielsweise eine entsprechend schnellere Aufheizung des Stahlblechs durch den höheren Temperaturunterschied zwischen Stahlblech beim Einlegen bzw. Einfahrt in den Ofen respektive Ofenkammer sicherzustellen. Die schnellere Aufheizung kann zu einer Verkürzung der Prozesszeit führen, da ansonsten die Temperatur des Stahlblechs bis zum Erreichen der Temperatur T2 immer langsamer wird und sich asymptotisch T2 annähert. Dies kann entsprechend vermieden werden.

Gemäß einer Ausgestaltung des erfindungsgemäßen Verfahrens wird das zumindest teilweise Austenitisieren des Stahlblechs insgesamt für eine Dauer zwischen 60 und 1200s durchgeführt. Um sicherzustellen, dass eine vollständige Umwandlung in dem zumindest teilweise austenitisierten Bereich des Stahlblechs vorliegt, wird die Austenitisierung insbesondere insgesamt für mindestens 120s, vorzugsweise insgesamt für mindestens 180s durchgeführt. Um eine Vergrößerung der Austenitkörner im Wesentlichen zu verhindern, wird die Austenitisierung insbesondere insgesamt bis maximal 600s, vorzugsweise insgesamt bis maximal 360s durchgeführt. Insbesondere hat die Dicke des Stahlblechs auch einen Einfluss auf die Dauer der Austenitisierung.

Gemäß einer Ausgestaltung des erfindungsgemäßen Verfahrens wird das Stahlblech während des zumindest teilweise Austenitisierens mit mehreren ersten Temperaturen T1x mit T1x > Ac3 + 70 und/oder mit mehreren zweiten Temperaturen T2x zwischen Ac3 und T1x beaufschlagt. Unter mehrere erste Temperaturen T1x ist gemeint, dass das zumindest teilweise Austenitisieren des Stahlblechs mit unterschiedlichen Temperaturen beaufschlagt wird, wobei x = 1...n der Anzahl n der Temperaturbereiche entspricht, welche jeweils höher sind als Ac3 + 70 K. Unter mehrere zweite Temperaturen T2x ist gemeint, dass das zumindest teilweise (Weiter-) Austenitisieren des Stahlblechs mit unterschiedlichen Temperaturen beaufschlagt wird, wobei x = 1...m der Anzahl m der Temperaturbereiche entspricht, welche jeweils zwischen Ac3 und T1x liegen.

Gemäß einer Ausgestaltung des erfindungsgemäßen Verfahrens wird das zumindest teilweise austenitisierte Stahlblech zum Presshärten zumindest einem Presshärtewerkzeug zugeführt, wobei die Zuführung innerhalb von 3 bis 16s erfolgt. Um sicherzustellen, dass das zumindest teilweise austenitisierte Stahlblech nicht zu stark abkühlt, erfolgt die Zuführung insbesondere innerhalb von maximal 12s, vorzugsweise innerhalb von 10s, bevorzugt innerhalb von 8s, so dass die Temperatur des zumindest teilweise austenitisierten Stahlblechs im austenitisierten Bereich beim Einlegen nicht Ac1 - 100 K unterschreitet.

Gemäß einer Ausgestaltung des erfindungsgemäßen Verfahrens wird ein Stahlblech mit folgender chemischer Zusammensetzung in Gew.-% bereitgestellt:

| | |
|---|---|
| C = | 0,25 bis 0,5, insbesondere 0,28 bis 0,43, vorzugsweise 0,31 bis 0,39, |
| Si = | 0,01 bis 0,5, insbesondere 0,03 bis 0,45, vorzugsweise 0,05 bis 0,4, |
| Mn = | 0,1 bis 3,0, insbesondere 0,3 bis 2,7, vorzugsweise 0,5 bis 2,2, |
| Al = | 0,01 bis 0,1, insbesondere 0,015 bis 0,08, vorzugsweise 0,016 bis 0,05, |

sowie optional eines oder mehrerer Legierungselemente aus der Gruppe (P, S, Cr, Cu, Mo, N, Ni, Nb, Ti, V, B, Sn, As, Ca, Co, W):

| | |
|---|---|
| P | bis 0,05, insbesondere bis 0,04, vorzugsweise bis 0,03, |
| S | bis 0,05, insbesondere bis 0,02, vorzugsweise bis 0,01, |
| Cr | bis 0,5, insbesondere 0,01 bis 0,4, vorzugsweise 0,02 bis 0,3, |
| Cu | bis 0,3, insbesondere bis 0,2, vorzugsweise bis 0,1, |
| Mo | bis 0,3, insbesondere bis 0,2, vorzugsweise bis 0,1, |
| N | bis 0,05, insbesondere bis 0,02, vorzugsweise bis 0,01, |
| Ni | bis 0,3, insbesondere bis 0,2, vorzugsweise bis 0,1, |
| Nb | bis 0,2, insbesondere bis 0,1, vorzugsweise bis 0,08, |
| Ti | bis 0,2, insbesondere 0,005 bis 0,1, vorzugsweise 0,01 bis 0,05, |
| V | bis 0,1, insbesondere bis 0,08, vorzugsweise bis 0,05, |
| B | bis 0,01, insbesondere 0,0005 bis 0,008, vorzugsweise 0,001 bis 0,005, |
| Sn | bis 0,1, insbesondere bis 0,08, vorzugsweise bis 0,05, |
| As | bis 0,01, insbesondere bis 0,008, vorzugsweise bis 0,005, |
| Ca | bis 0,01, insbesondere bis 0,008, vorzugsweise bis 0,005, |
| Co | bis 0,01, insbesondere bis 0,008, vorzugsweise bis 0,006, |
| W | bis 0,1, insbesondere bis 0,08, vorzugsweise bis 0,05, |

| | |
|---|---|
| Rest Fe und unvermeidbare Verunreinigungen. | |

Alle Angaben zu Gehalten der in der vorliegenden Anmeldung angegebenen Legierungselemente sind auf das Gewicht bezogen in Gew.-%. Die als optional angegebenen Legierungselemente können alternativ auch als Verunreinigungen in Gehalten unterhalb der angegebenen Mindestgrenzen toleriert werden, ohne die Eigenschaften des Stahls zu beeinflussen, vorzugsweise nicht zu verschlechtern.

Das Stahlblech kann gemäß einer Ausgestaltung des erfindungsgemäßen Verfahrens als vorgeformtes Teil bereitgestellt werden. Das vorgeformte Teil kann im Wesentlichen bereits der endabmessungsnahen Geometrie entsprechen und somit einem Presshärten ohne wesentliches Warmumformen zugeführt werden (indirekte Warmumformung). Gemäß einer alternativen Ausgestaltung des erfindungsgemäßen Verfahrens kann das Stahlblech als im Wesentlichen ebene Platine bereitgestellt werden, wobei vor dem zumindest teilweisen Presshärten das zumindest teilweise austenitisierte Stahlblech warm umgeformt wird, insbesondere um die gewünschte Endgeometrie zu erhalten (direkte Warmumformung). Dabei kann das Warmumformen und zumindest teilweise Presshärten in einem Warmumform- und Presshärtewerkzeug durchgeführt werden oder alternativ zunächst in einem oder mehreren Werkzeugen das zumindest teilweise austenitisierte Stahlblech warm umgeformt werden und anschließend in einem oder mehreren Werkzeugen das zumindest teilweise austenitisierte Stahlblech pressgehärtet werden.

Das Stahlblech kann eine konstante Dicke bis zu 10,0 mm, insbesondere bis 6,0 mm, vorzugsweise bis zu 3,5 mm, bevorzugt bis zu 2,0 mm aufweisen. Das Stahlblech weist eine Dicke von mindestens 0,5 mm, insbesondere von mindestens 0,8 mm, vorzugsweise von mindestens 1,0 mm auf. Das Stahlblech kann sowohl warmgewalzt, als auch kaltgewalzt sein. Alternativ kann auch ein ebenes Stahlblech oder ein vorgeformtes Stahlblech mit variierender Dicke (tailor rolled blank) bereitgestellt werden. Des Weiteren kann unter Stahlblech auch ein "tailored product" verstanden werden, welches aus mindestens zwei, insbesondere stoffschlüssig, miteinander verbundenen Stahlblechen mit unterschiedlicher Dicke und/oder Güte, als ebenes Halbzeug (Stahlblech) oder als vorgeformtes Teil (Stahlblech), als "patchwork blank" oder "tailor welded blank" besteht. Darüber hinaus kann das Stahlblech auch mit einer Beschichtung versehen sein, wobei vorzugsweise eine metallische Beschichtung auf der Basis von Aluminium oder Zink zum Einsatz kommt. Diese kann über einen Schmelztauch-, elektrolytischen oder coil coating Prozess auf das aufgewickelte oder bereits vorgeschnittene Stahlblech aufgebracht werden. Zusätzlich kann das Stahlblech mit einer Beschichtung bereits einem Vordiffusionsvorgang unterzogen worden sein. Alternativ kann auch ein unbeschichtetes Stahlblech zur Anwendung kommen.

Gemäß einer Ausgestaltung des erfindungsgemäßen Verfahrens wird das zumindest teilweise pressgehärtete Stahlblechbauteil lackiert und einem Lackeinbrennschritt für eine Dauer zwischen 600 bis 1800s bei einer Temperatur TL zwischen 150 und 220°C zugeführt.

Gemäß einer zweiten Lehre betrifft die Erfindung ein zumindest teilweise pressgehärtetes Stahlblechbauteil, insbesondere hergestellt nach dem erfindungsgemäßen Verfahren, wobei das Stahlblechbauteil in dem zumindest teilweise pressgehärteten Bereich eine Mikrostruktur aus Martensit und/oder Bainit mit mindestens 95% und unvermeidbaren Gefügebestandteilen von bis zu 2% und eine Zugfestigkeit Rₘ >= 1650 MPa, eine Dehngrenze R_{P0,2} >= 1200 MPa, eine Bruchdehnung A80 > 4,5% und einen Biegewinkel α > 50° nach VDA 238-100 aufweist, wobei die Mikrostruktur in dem zumindest teilweise pressgehärteten Bereich des Stahlblechbauteils zusätzlich einen Restaustenitgehalt von mindestens 0,5% aufweist, wobei die ehemalige Austenitkorngröße maximal ASTM 10 entspricht.

Je nachdem, ob das Stahlblechbauteil einer direkten oder indirekten Warmumformung unterzogen wird, wird bei der direkten Warmumformung aus einem ebenen Halbzeug ein zumindest teilweise warmumgeformtes und pressgehärtetes Stahlblechbauteil erzeugt.

Der Biegewinkel wird nach VDA 238-100 ermittelt, mit der Probenlage quer zur Walzrichtung und der Biegeachse längs zur Walzrichtung. Der Biegewinkel beträgt insbesondere α > 55°, vorzugsweise α > 60°. Die mechanischen Kenngrößen Rₘ, R_{p0,2} und A80 werden nach DIN EN ISO 6892 (Tabelle B1, Probenform 2) ermittelt, wobei Rₘ insbesondere > 1800 MPa, vorzugsweise > 1860 MPa ist, wobei R_{p0,2} insbesondere > 1300 MPa, vorzugsweise > 1410 MPa ist, wobei A80 insbesondere > 5,1 %, vorzugsweise > 5,6 % ist.

Die ehemalige Austenitkorngröße beträgt maximal ASTM 10 oder kleiner, was einer Korngröße von bis zu 11 µm entspricht, bestimmt durch eine optische Bildauswertung nach ASTM E112. Die ehemalige Austenitkorngröße wird beispielsweise feiner, so dass die ehemalige Austenitkorngröße insbesondere maximal ASTM 11, vorzugsweise maximal ASTM 12 beträgt. Die ehemalige Austenitkorngröße kann auch nach der Ätzmethode nach Vilella/Bain [Springer-Verlag Berlin, Heidelberg 1940, Handbuch der metallographischen Schleif-, Polier- und Ätzverfahren, Berglund, Torkel, Meyer, Antonie, Nesper, Eugen (Hrsg.)] ermittelt werden. Sofern eine einwandfreie mikroskopische Bestimmung nicht möglich ist, kann auf die Software ARPGE zurückgegriffen und eine Austenitkornrekonstruktion auf Basis der EBSD-Technik durchgeführt. Die angewandte Methode wurde erstmals im Artikel "Reconstruction of parent grains from EBDS data" von C. Cayron et al. im Jahre 2006 publiziert, s. "Materials Characterization 57", S. 386-401. Eine weitere Beschreibung der Methode erfolgte im Jahre 2007 von C. Cayron: "ARPGE: a computer program to automatically reconstruct the parent grains from electron backscatter diffraction data", veröffentlicht im Journal of Applied Crystallography, ISSN 0021-8898, S. 1183-1188.

Der Restaustenitgehalt ist auf maximal 5 %, insbesondere auf maximal 4 %, vorzugsweise auf maximal 3 % beschränkt.

Martensit kann sowohl nicht angelassenen, als auch angelassenen Martensit umfassen. Bainit, falls vorhanden, kann sowohl unteren, als auch oberen, als auch acicular ausgeprägten Bainit umfassen.

Unvermeidbare Gefügebestandteile können in Form von Ferrit, Perlit, Zementit und/oder Karbiden vorhanden sein. Die unvermeidbaren Gefügebestandteile sind insbesondere < 4,5 %, vorzugsweise < 3,0 %, bevorzugt < 2,0 %, weiter bevorzugt < 1,0 %. Die angegebenen Gefügebestandteile respektive Mikrostruktur werden durch Auswertung von licht- oder elektronenmikroskopischen Untersuchungen bestimmt und sind daher als Flächenanteile in Flächen-% zu verstehen. Eine Ausnahme hiervon bildet der Gefügebestandteil/Mikrostruktur Austenit bzw. Restaustenit, welcher als Volumenanteil in Vol.-% angegeben wird, beispielsweise ermittelt mittels EBSD (Elektronenrückstreubeugung), und insbesondere im Schliff als Flächenanteil betrachtet werden kann.

Um Wiederholungen zu vermeiden, wird auf die Ausführungen des erfindungsgemäßen Verfahrens verwiesen.

Gemäß einer erfindungsgemäßen Ausgestaltung weist das Stahlblechbauteil im pressgehärteten Bereich eine maximale Kraftaufnahme Fₘₐₓ von mindestens 40 kN und/oder eine aufgenommene Energie E von mindestens 4000 J auf, jeweils ermittelt durch einen quasistatischen 3-Punkt-Biegeversuch. Der quasistatische 3-Punkt-Biegversuch wird an einem hutförmig umgeformten Profil auf einem Prüfstand über eine 3-Punkt-Biegung durchgeführt, wobei das Profil auf zwei Rollen mit jeweils einem Rollendurchmesser von 50 mm mit einem Abstand von 300 mm aufgelegt wird, ein Stempel mit einem Stempelradius von 25 mm zwischen die zwei Rollen mit einer Verfahrgeschwindigkeit von 20 mm/s und einem maximalen Verfahrweg von 135 mm durch Einwirken auf das Profil eingefahren wird. Die Stempelkraft, die während der Verformung des Profils notwendig ist, wird gemessen. Daraus ergibt sich die maximale Kraftaufnahme Fₘₐₓ. Aus der Stempelkraft kann ebenfalls die aufgenommene Energie E abgeleitet werden, welche als Integral über die Kraft-Weg-Kurve respektive der Fläche unterhalb der Kraft-Weg-Kurve bestimmbar ist. Die maximale Kraftaufnahme kann insbesondere mindestens 50 kN, vorzugsweise mindestens 60 kN betragen. Die aufgenommene Energie E kann insbesondere mindestens 5000 J, vorzugsweise mindestens 6000 J entsprechen. Insbesondere kann zusätzlich ein Schließblech durch Widerstands-Punktschweißen auf der Rückseite an den Flanschen des hutförmigen Profils angebunden sein, welches beispielsweise eine Zugfestigkeit zwischen 300 und 400 MPa aufweisen kann.

Gemäß einer erfindungsgemäßen Ausgestaltung ist das Stahlblechbauteil vollständig pressgehärtet. Im Gegensatz zu einem teilweise pressgehärteten Stahlblechbauteil, welches durchaus andersartige Mikrostrukturen aufweisen kann, welche insbesondere weicher sind als die pressgehärteten Bereiche, weist der gesamte Querschnitt bei einem vollständig pressgehärteten Stahlblechbauteil ein Härtegefüge auf, welches eine Mikrostruktur aus Martensit und/oder angelassenem Martensit und/oder Bainit mit mindestens 95 % und unvermeidbaren Gefügebestandteilen von bis zu 4,5 % und zusätzlich einen Restaustenitgehalt von mindestens 0,5 % bis maximal 5 % aufweist.

Eine dritte Lehre der Erfindung betrifft ein Strukturbauteil, insbesondere für ein Kraftfahrzeug, hergestellt aus einem erfindungsgemäßen Stahlblechbauteil, welches insbesondere nach einem erfindungsgemäßen Verfahren hergestellt ist, wobei das Strukturbauteil lackiert ist.

Im Folgenden werden konkrete Ausgestaltungen der Erfindung mit Bezugnahme auf die Zeichnung im Detail näher erläutert. Die Zeichnung und begleitende Beschreibung der resultierenden Merkmale sind nicht beschränkend auf die jeweiligen Ausgestaltungen zu lesen, dienen jedoch der Illustration beispielhafter Ausgestaltung. Weiterhin können die jeweiligen Merkmale untereinander wie auch mit Merkmalen der obigen Beschreibung genutzt werden für mögliche weitere Entwicklungen und Verbesserungen der Erfindung, speziell bei zusätzlichen Ausgestaltungen, welche nicht dargestellt sind.

Eine Untersuchung wurde an drei unbeschichteten, kaltgewalzten Stahlblechen 1, 2, 3 mit jeweils einer Dicke von 1,5 mm durchgeführt, welche mit folgender Zusammensetzung in Gew.-% bereitgestellt wurden: C=0,332%, Si=0,24%, Mn=1,22%, Al=0,038%, P=0,008%, S=0,001%, Cr=0,12%, Cu=0,03%, Nb=0,001%, Mo=0,01, N=0,0048%, Ti=0,036%, Ni=0,03%, B=0,002%, Sn=0,001%, As=0,002, Ca=0,0008%, Co=0,005%, W=0,01%, Rest Fe und unvermeidbare Verunreinigungen. In Abhängigkeit von der Zusammensetzung konnte Ac3 mit ca. 815°C, Ac1 mit ca. 715°C und Ms mit ca. 413°C. Die drei Stahlbleche 1, 2, 3, bereitgestellt jeweils als eine im Wesentlichen ebenen Platine, wurden in einem Durchlaufofen unterschiedlich, zumindest teilweise, in diesem Beispiel vollständig austenitisiert. Die Unterschiede sind in Tabelle 1 aufgeführt. Bei den Stahlblechen 1, 2 herrschte eine einheitliche Temperatur vor, mit T2 für eine Verweildauer von t2 angegeben. Bei Stahlblech 3 wurde der Durchlaufofen in zwei Temperaturzonen unterteilt, wobei in der ersten Zone eine erste Temperatur T1 und in der zweiten, im Durchlauf nachgelagerten Zone eine zweite Temperatur T2 mit T2 < T1 eingestellt wurde und die Stahlbleche mit den in Tabelle 1 aufgeführten Temperaturen beaufschlagt wurden, wobei die Dauer respektive die Verweilzeit im Ofen ist mit t angegeben.

**Tabelle 1**

| Stahlblech | T1 [°C] | t1 [s] | T2 [°C] | t2 [s] | KTL |
|---|---|---|---|---|---|
| **1** | - | - | 865 | 360 | ja |
| **2** | - | - | 945 | 240 | ja |
| **3** | 960 | 70 | 860 | 170 | ja |

Die Aufheizkurven der einzelnen Stahlbleche 1, 2 und 3 ist in der einzigen Figur 1 dargestellt, wobei auf der Abszisse die Verweilzeit des Stahlblechs im Ofen und auf der Ordinate die Temperatur TB des Stahlblechs aufgetragen sind. Am Stahlblech 3 ist bei 70 s die Überführung des austenitisierten Stahlblechs von der ersten Temperatur T1 zur zweiten Temperatur T2 durch einen Sprung in der Aufheizkurve zu erkennen.

Nach dem Austenitisieren wurden die jeweiligen austenitisierten Stahlbleche 1, 2, 3 aus dem Ofen entnommen und die austenitisierten Stahlbleche zum Presshärten zumindest einem Presshärtewerkzeug zugeführt wurden, wobei die Zuführung innerhalb von maximal 10 s erfolgte. Unter Zuführung ist in diesem Sinne die Transportzeit gemeint, die sich auf den Zeitpunkt zwischen der vollständigen Entnahme des austenitisierten Stahlblechs aus dem Ofen bis zu dem Zeitpunkt, an dem das Werkzeug beim Zufahren der Presse zum ersten Mal in Kontakt mit dem austenitisierten Stahlblech hat, bezieht. Da die Stahlbleche als im Wesentlichen ebene Platinen bereitgestellt wurden, war es erforderlich diese vor dem Presshärten warm umzuformen, um die gewünschte Geometrie, in diesem Fall ein hutförmiges Profil herzustellen. Das Presshärtewerkzeug war als Kombiwerkzeug ausgebildet, heißt, dass das Warmumformen und Presshärten in einem Warmumform- und Presshärtewerkzeug durchgeführt wurde. Nach Erreichen des unteren Totpunktes erfolgte das Presshärten unter Druck und insbesondere durch eine aktive Kühlung des Warmumform- und Presshärtewerkzeugs konnte schnell eine Abkühlung und somit Umwandlung des austenitischen Gefüges in ein Härtegefüge erfolgen, wobei das Werkzeug solange im geschlossenen Zustand (unterer Totpunkt) gehalten wurde, bis das pressgehärtete Stahlblechbauteil auf eine Temperatur TB unterhalb von Ms, insbesondere unterhalb von 300°C, vorzugsweise unterhalb von 200°C, bevorzugt unterhalb von 150°C abgekühlt wurde. Die pressgehärteten Stahlblechbauteile 1', 2', 3' wurden alle anschließend lackiert, in der Form, dass sie einer KTL-Behandlung mit Einbrennen bei einer Temperatur von 170°C für 1200 s unterzogen wurden, vgl. Tabelle 1.

An den flachen Bereichen der hergestellten hutförmigen pressgehärteten und lackierten Stahlblechbauteilen 1', 2', 3' lagen Bereiche mit homogene Blechdicken vor, beispielsweise im Boden oder Flansch des Bauteils, so dass diese Bereiche für weiterführende Untersuchungen besonders geeignet waren, insbesondere um mechanische Kenngrößen zu ermitteln. Es wurden je Kenngröße mindestens 3 mechanische Kennwerte ermittelt und daraus der Mittelwert bestimmt, welcher in der Tabelle 2 jeweils repräsentativ für die Zugfestigkeit Rₘ, 0,2%-Dehngrenze R_{P0,2} und Bruchdehnung A₈₀ im Zugversuch nach DIN EN ISO 6982, für den Plättchenbiegeversuch zur Ermittlung des Biegewinkels α nach VDA 238-100 und für die maximale Kraftaufnahme Fₘₐₓ und die aufgenommene Energie E gemäß Drei-Punkt-Biegeversuch am Profil bestimmt wurde, wobei insbesondere vor dem Drei-Punkt-Biegeversuch ein Schließblech per Widerstandspunktschweißen an den Flanschen des Profils angebunden wurde. Zur Bestimmung der Korngröße wurden an Querschliffen Ätzungen mittels Vilella/Bain-Prinzips durchgeführt, so dass sich mithilfe eines Lichtmikroskops Bilder erstellen ließen, so dass die ehemalige Austenitkörner abgeschätzt werden konnten, welche im Zusammenhang mit den mechanischen Eigenschaften stehen. Die Korngröße KG ist in ASTM angegeben und wurde nach ASTM E112 ermittelt.

Zusätzlich wurden Messungen mittels EBSD (Elektronenrückstreubeugung) durchgeführt. Die Messung zur Korngrößenbestimmung erfolgte auch mithilfe der ARPGE-Methodik, in diesem Fall Messung einer Fläche von 90 x 90 µm, Schrittweite 100 nm, d. h. 810000 Messpunkten, ließen sich die ehemaligen Austenitkörner anhand der Gesetzmäßigkeiten der Einzelorientierungsmessungen aus der EBSD-Messung bestimmen. Diese ließen sich als Bild darstellen und ebenfalls auswerten. Auch diese Ergebnisse sind in Tabelle 2 aufgeführt.

Die Mikrostruktur wurde nach einer Ätzung mit HNO3 lichtmikroskopisch untersucht und es wurden die Gefügebestandteile bestimmt, wobei die Mikrostruktur aus Martensit und unvermeidbaren Gefügebestandteilen bestand, bei 1', bei 2' und 3' wurden zusätzliche Gehalte von Restaustenit (RA) mittels EBSD ermittelt, s. Tabelle 2.

**Tabelle 2**

| | Rₘ [MPa] | R_{p0,2} [MPa] | A80 [%] | α [°] | RA [%] | KG ARPGE ASTM | KG Ätzung ASTM | Fₘₐₓ [kN] | E [J] |
|---|---|---|---|---|---|---|---|---|---|
| **1'** | 1903 | 1510 | 6,23 | 56 | - | - | 10-11 | 38,1 | 4164 |
| **2'** | 1883 | 1463 | 6,08 | 60,1 | 0,2 | 9 | 9 | 61,5 | 5796 |
| **3'** | 1890 | 1498 | 6,23 | 64,9 | 1,7 | 11 | 11-12 | 65,1 | 5814 |

Hier nicht dargestellt, können auch Stahlblechbauteile hergestellt werden, welche nur teilweise austenitisiert und nur teilweise pressgehärtet werden.

Durch das erfindungsgemäße Verfahren können Stahlblechbauteile mit besonders hohem Widerstand gegen plastische Verformung und im Falle plastischer Verformung mit einem duktilen Verhalten bei plastischer Verformung hergestellt werden, insbesondere Karosserieteile, vorzugsweise für ein Kraftfahrzeug, wie zum Beispiel A-Säulen, B-Säulen oder Längsals auch Querträger, aber auch Kombinationen daraus, zum Beispiel ein Türring. Das erfindungsgemäße Verfahren ist nicht nur auf monolithische dickenkonstante Stahlbleche anwendbar, sondern auch auf monolithische in der Dicke variierende Stahlbleche (tailor rolled blanks). Des Weiteren ist das erfindungsgemäße Verfahren auch allgemein auf tailored products anwendbar, beispielsweise mindestens zwei miteinander verbundene Stahlbleche in Form von "patched blanks" oder "tailor welded blanks" mit unterschiedlicher Dicke und/oder Güte.

## Patentansprüche

1. Verfahren zur Herstellung eines zumindest teilweise pressgehärteten Stahlblechbauteils, wobei das Verfahren folgende Schritte umfasst:
- Bereitstellen eines Stahlblechs,
- zumindest teilweises Austenitisieren des Stahlblechs bei einer Temperatur von mindestens Ac3,
- zumindest teilweises Presshärten des zumindest teilweise austenitisierten Stahlblechs zu einem zumindest teilweise pressgehärteten Stahlblechbauteil, wobei das zumindest teilweise austenitisierte Stahlblech auf eine Temperatur unterhalb von Ms abgekühlt wird,
**dadurch gekennzeichnet, dass**
das Stahlblech während des zumindest teilweise Austenitisierens zunächst mindestens mit einer ersten Temperatur T1 und anschließend mit mindestens einer zweiten Temperatur T2 mitT1 > T2 beaufschlagt wird, wobei das Stahlblech von der mindestens ersten Temperatur T1 zu der mindestens zweiten Temperatur T2 überführt wird, wenn während des zumindest teilweise Austenitisierens bei der mindestens ersten Temperatur T1 zumindest teilweise die Temperatur TB innerhalb des Stahlblechs T2 - 40 K <= TB <= T2 +40 K erreicht ist.

2. Verfahren nach Anspruch 1, wobei T1 > Ac3 + 70 K und T2 zwischen Ac3 und T1 eingestellt werden.

3. Verfahren nach einem der vorhergehenden Ansprüche, wobei T1 mindestens 40 K höher ist als T2.

4. Verfahren nach einem der vorhergehenden Ansprüche, wobei das zumindest teilweise Austenitisieren des Stahlblechs insgesamt für eine Dauer zwischen 60 und 600s durchgeführt wird.

5. Verfahren nach einem der vorhergehenden Ansprüche, wobei das Stahlblech während des zumindest teilweise Austenitisierens mit mehreren ersten Temperaturen T1x mit T1x > Ac3 + 70 und/oder mit mehreren zweiten Temperaturen T2x mit T2x zwischen Ac3 und T1x beaufschlagt wird.

6. Verfahren nach einem der vorhergehenden Ansprüche, wobei ein Stahlblech mit folgender chemischer Zusammensetzung in Gew.-% bereitgestellt wird:
| | |
|---|---|
| C = | 0,25 bis 0,5, |
| Si = | 0,01 bis 0,5, |
| Mn = | 0,1 bis 3,0, |
| Al = | 0,01 bis 0,1, |
sowie optional eines oder mehrerer Legierungselemente aus der Gruppe (P, S, Cr, Cu, Mo, N, Ni, Nb, Ti, V, B, Sn, As, Ca, Co, W):
| | | |
|---|---|---|
| P | bis | 0,05, |
| S | bis | 0,05, |
| Cr | bis | 0,5, |
| Cu | bis | 0,3, |
| Mo | bis | 0,3, |
| N | bis | 0,05, |
| Ni | bis | 0,3, |
| Nb | bis | 0,2, |
| Ti | bis | 0,2, |
| V | bis | 0,1, |
| B | bis | 0,01, |
| Sn | bis | 0,1, |
| As | bis | 0,01, |
| Ca | bis | 0,01, |
| Co | bis | 0,01, |
| W | bis | 0,1, |
| | | |
|---|---|---|
| Rest Fe und unvermeidbare Verunreinigungen. | | |

7. Verfahren nach einem der vorhergehenden Ansprüche, wobei das Stahlblech als vorgeformtes Teil bereitgestellt wird.

8. Verfahren nach einem der Ansprüche 1 bis 6, wobei das Stahlblech als ebene Platine bereitgestellt wird und wobei vor dem zumindest teilweisen Presshärten das zumindest teilweise austenitisierte Stahlblech warm umgeformt wird.

9. Verfahren nach Anspruch 8, wobei das Warmumformen und zumindest teilweise Presshärten in einem Warmumform- und Presshärtewerkzeug durchgeführt wird.

10. Verfahren nach einem der vorhergehenden Ansprüche, wobei das zumindest teilweise pressgehärtete Stahlblechbauteil lackiert und einem Lackeinbrennschritt für eine Dauer zwischen 600 bis 1800 s bei einer Temperatur TL zwischen 150 und 220°C zugeführt wird.

11. Zumindest teilweise pressgehärtetes Stahlblechbauteil, insbesondere hergestellt nach einem der vorgenannten Ansprüche, wobei das Stahlblechbauteil in dem zumindest teilweise pressgehärteten Bereich eine Mikrostruktur aus Martensit und/oder Bainit mit mindestens 95% und unvermeidbaren Gefügebestandteilen von bis zu 2% und eine Zugfestigkeit Rₘ >= 1650 MPa, eine Dehngrenze R_{p0,2} >= 1200 MPa, eine Bruchdehnung A80 > 4,5% und einen Biegewinkel α > 50° nach VDA 238-100 aufweist, **dadurch gekennzeichnet, dass** die Mikrostruktur in dem zumindest teilweise pressgehärteten Bereich des Stahlblechbauteils zusätzlich einen Restaustenitgehalt von mindestens 0,5% aufweist, wobei die ehemalige Austenitkorngröße maximal ASTM 10 entspricht.

12. Stahlblechbauteil nach Anspruch 11, wobei das Stahlblechbauteil im pressgehärteten Bereich eine maximale Kraftaufnahme Fₘₐₓ von mindestens 40 kN und/oder eine aufgenommene Energie E von mindestens 4000 J aufweist, jeweils ermittelt durch einen quasistatischen Drei-Punkt-Biegeversuch.

13. Stahlblechbauteil nach Anspruch 11 oder 12, wobei das zumindest teilweise pressgehärtete Stahlblechbauteil folgende chemische Zusammensetzung in Gew.-% enthält:
| | |
|---|---|
| C = | 0,25 bis 0,5, |
| Si = | 0,01 bis 0,5, |
| Mn = | 0,1 bis 3,0, |
| Al = | 0,01 bis 0,1, |
sowie optional eines oder mehrerer Legierungselemente aus der Gruppe (P, S, Cr, Cu, Mo, N, Ni, Nb, Ti, V, B, Sn, As, Ca, Co, W):
| | |
|---|---|
| P | bis 0,05, |
| S | bis 0,05, |
| Cr | bis 0,5, |
| Cu | bis 0,3, |
| Mo | bis 0,3, |
| N | bis 0,05, |
| Ni | bis 0,3, |
| Nb | bis 0,2, |
| Ti | bis 0,2, |
| V | bis 0,1, |
| B | bis 0,01, |
| Sn | bis 0,01, |
| As | bis 0,01, |
| Ca | bis 0,01, |
| Co | bis 0,01, |
| W | bis 0,1, |
| | |
|---|---|
| Rest Fe und unvermeidbare Verunreinigungen. | |

14. Stahlblechbauteil nach einem der Ansprüche 11 bis 13, wobei das Stahlblechbauteil vollständig pressgehärtet ist.

15. Strukturbauteil, insbesondere für ein Kraftfahrzeug, hergestellt aus einem Stahlblechbauteil nach einem der Ansprüche 11 bis 14, wobei das Strukturbauteil lackiert ist.
